# EUROPÄISCHE PATENTANMELDUNG

(11) **EP 0 017 792 A1**
(43) Veröffentlichungstag der Anmeldung: **29.10.1980**
(21) Anmeldenummer: 80101497.8
(22) Anmeldetag: 21.03.1980
(51) Int. Cl.: A63C 5/12

(54) **Vollkunststoffski**

(30) Priorität: 23.03.1979 DE 7908276 U
(71) Anmelder: Gebrüder Plenk GmbH Langlaufskifabrik, D-8222 Ruhpolding (DE)
(72) Erfinder: Plenk, Eberhard, D-8222 Ruhpolding (DE)
(74) Vertreter: Geyer, Ulrich F., Dr. Dipl.-Phys.

(57) **Zusammenfassung**

Der Vollkunststoffski (1), der insbesondere als Langlaufski geeignet ist, besteht aus einem an der Unterseite einen Laufflächenbelag (2) tragenden unteren GFK-Laminat (3), einem die Deckfläche bildenden oberen GFK-Laminat (4), einer zwischen dem oberen und unteren GFK-Laminat (4, 3) angeordneten Füllung (5) aus geschäumtem Kunststoff und zwei Stegen (6, 7) aus Gewebelaminat, die an den beiden Aussenseiten des Skis (1) im Bereich seiner Abdruckzone zwischen dem oberen und dem unteren GFK-Laminat (4, 3) angeordnet sind und der genauen Einstellung der Mittelspannung des Skis (1) dienen. Bei transparenter Ausführung der Seitenstege (6, 7) können diese auf der Innenseite mit einem Druck, einer Zierauflage oder einer Farbschicht versehen sein, der bzw. die bei Benutzung des Skis gegen Beschädigungen geschützt sind.

## Beschreibung

Die Neuerung betrifft einen Vollkunststoffski, insbesondere Langlaufski, mit einem an der Unterseite einen Laufflächenbelag tragenden unteren G_{F}K-Laminat (Laminat aus glasfaserverstärktem Kunststoff), einem die Deckfläche bildenden oberen GFK-Laminat sowie einer zwischen dem oberen und unteren GFK-Laminat angeordneten Füllung aus geschäumtem Kunststoff.

Vollkunststoff-Langlaufski der vorstehend genannten Art zeichnen sich durch eine verhältnismäßig einfache Bauweise aus, besitzen jedoch den Nachteil, daß sich die in der sog. Abdruckzone des Ski (Wachszone bzw. no-wax-Zone des Ski) erforderliche Spannung des Ski schwer erzielen und nur verhältnismäßig ungenau einstellen läßt. Bei den bisher bekannten Ausführungen muß zur Erreichung der notwendigen Mittelspannung des Ski ein verhältnismäßig großer Querschnitt gewählt oder das obere bzw. untere GFK-Laminat verstärkt werden, was den Materialaufwand und das Gewicht des Ski in unerwünschter Weise vergrößert. Der Neuerung liegt daher die Aufgabe zugrunde, unter Vermeidung dieser Nachteile einen Vollkunststoffski, insbesondere Langlaufski, der eingangs genannten Art so auszubilden, daß bei Verringerung von Materialaufwand und Gewicht und einfacher Fertigung die Mittelspannung des Ski (d.h. die Spannung des Ski in der Abdruckzone) in weiten Grenzen und sehr genau eingestellt werden kann.

Diese Aufgabe wird neuerungsgemäß dadurch gelöst, daß an den beiden Außenseiten des Ski im Bereich seiner _{A}bdruckzone je ein zwischen dem oberen und dem unteren GFK-Laminat angeordneter, dem Seitenprofil des Ski im Bereich der Abdruckzone entsprechend geformter Steg aus Gewebelaminat vorgesehen ist.

Durch diese beiden Gewebelaminatstege läßt sich die Spannung des Ski in der Abdruckzone sehr genau und trotz Verringerung des Gesamt-Querschnittes auch recht hoch einstellen. Auf diese Weise läßt sich die gewünschte Mittelspannung des Langlaufski mit einer relativ niedrigen Bauhöhe des Ski erreichen.

Die Fertigung des neuerungsgemäßen Ski läßt sich in einfacher Weise so durchführen, daß die beiden Gewebelaminatstege vor dem Ausschäumen der Form an den beiden Seitenwangen der Form mittels Kleber festgelegt werden.

Gemäß einer zweckmäßigen Ausgestaltung der Neuerung ist zumindest das zur Skispitze weisende Ende der beiden Gewebelaminatstege in der Höhe und Stärke verjüngt und schlank auslaufend ausgebildet. Auf diese Weise behindern die beiden Gewebelaminatstege nicht das Ausschäumen des Innenraumes, das üblicherweise von der Skispitze aus vorgenommen wird.

Die Stärke der Gewebelaminatstege kann - je nach der gewünschten Mittelspannung des Ski - zwischen 0,4 und 1 mm liegen.

Werden die Gewebelaminatstege transparent ausgebildet, so besteht die Möglichkeit, sie auf der Innenseite zu bedrucken, wobei der Druck durch das Gewebelaminat gegenüber Beschädigung geschützt ist.

Auch im übrigen stellen die neuerungsgemäß vorgesehenen Gewebelaminatstege einen gerade in der Abdruckzone des Ski (enthaltend den Bindungsbereich) sehr erwünschten seitlichen Schutz des Ski gegenüber Beschädigungen aller Art dar.

Ein Ausführungsbeispiel der Neuerung ist in der Zeichnung veranschaulicht.

Es zeigen
Fig.1 eine Seitenansicht eines neuerungsgemäßen Langlaufski,
Fig.2 einen Querschnitt im Bereich der Abdruckzone (längs der Linie II-II in Fig.1, in vergrößertem Maßstab).

Der neuerungsgemäße Langlaufski 1 enthält ein an seiner Unterseite einen Laufflächenbelag 2 tragendes unteres GFK-Laminat 3, ein die Deckfläche bildendes oberes GFK-Laminat 4, eine zwischen dem oberen und unterem GFK-Laminat angeordnete Füllung 5 aus geschäumtem Kunststoff, insbesondere aus Polyurethan sowie zwei Gewebelaminatstege 6 und 7. Diese Gewebelaminatstege 6 und 7 sind an den beiden Außenseiten des Ski im Bereich seiner Abdruckzone angeordnet und dem Seitenprofil des Ski im Bereich der Abdruckzone entsprechend geformt (vgl. Fig.1).

Die beiden Enden der Gewebelaminatstege 6 und 7 sind in der Höhe und Stärke verjüngt und schlank auslaufend ausgebildet.

Zur weiteren Erläuterung der Neuerung diene folgendes Ausführungsbeispiel eines mit Gewebelaminatstegen versehenen Polyurethan-Vollkunststoffski:
Skilänge: 195 cm
Skibreite: 55 mm
oberes GFK-Laminat: 0,7 mm stark, 55 mm breit, längs- und querverstärkt;
unteres GFK-Laminat: 0,5 mm stark, 55 mm breit, verbunden durch Epoxydharzkleber mit einem 1,4 mm starken nowax-Polyäthylenbelag;
seitliche Stege aus Gewebelaminat: Länge 800 mm, Höhe 23,8 mm, Stärke 0,5 mm;

die Stege beginnen 460 mm vom hinteren Skiende.

Die Herstellung dieses Ski erfolgt in einem Schäumungsverfahren, wobei der Einschuß an der Skispitze vorgenommen wird. Die Gewebelaminatstege werden vor dem Schäumen mittels Kleber an den metallischen Seitenwangen der Skiform festgelegt.

## Patentansprüche

1. Vollkunststoffski, insbesondere Langlaufski, mit einem an der Unterseite.einen Laufflächenbelag tragenden unteren GFK-Laminat, einem die Deckfläche bildenden oberen GFK-Laminat sowie einer zwischen dem oberen und unteren GFK-Laminat angeordneten Füllung aus geschäumtem Kunststoff, dadurch gekennzeichnet,
daß an den beiden Außenseiten des Ski (1) im Bereich seiner Abdruckzone je ein zwischen dem oberen und dem unteren GFK-Laminat (4 bzw. 3) angeordneter, dem Seitenprofil des Ski im Bereich der Abdruckzone entsprechend geformter Steg (6, 7) aus Gewebelaminat vorgesehen ist.

2. Ski nach Anspruch 1, dadurch gekennzeichnet, daß zumindest das zur Skispitze weisende Ende der beiden Gewebelaminatstege (6, 7) in der Höhe und Stärke verjüngt und schlank auslaufend ausgebildet ist.

3. Ski nach Anspruch 1, dadurch gekennzeichnet, daß die Stärke der Gewebelaminatstege (6, 7) zwischen 0,4 und 1 mm beträgt.

4. Ski nach Anspruch 1, dadurch gekennzeichnet, daß die beiden Gewebelaminatstege (6, 7) transparent ausgebildet und auf der Innenseite bedruckt sind.

5. Ski nach Anspruch 1, dadurch gekennzeichnet, daß die Füllung (5) aus geschäumtem Polyurethan besteht.
